# EUROPÄISCHE PATENTSCHRIFT

(11) **EP 0 108 219 B1**
(45) Veröffentlichungstag und Bekanntmachung des Hinweises auf die Patenterteilung: **28.01.1987**
(21) Anmeldenummer: 83109026.1
(22) Anmeldetag: 13.09.1983
(51) Int. Cl.: B22D 19/00, F01N 7/16

(54) **Verfahren zur Herstellung eines Verbundkörpers aus Metall-Keramik-Verbundguss**
Method of producing a cermet
Procédé de fabrication d'un corps composite métal-céramique

(30) Priorität: 26.10.1982 CH 6229/82
(43) Veröffentlichungstag der Anmeldung: 16.05.1984
(73) Patentinhaber: GEORG FISCHER AKTIENGESELLSCHAFT, CH-8201 Schaffhausen (CH)
(72) Erfinder: Hofmann, Franz, Dr., CH-8212 Neuhausen (CH); Satmer, Franz, CH-8200 Schaffhausen (CH)

## Beschreibung

Die vorliegende Erfindung betrifft ein Verfahren zur Herstellung eines Verbundkörpers aus Metall-Keramik-Verbundguss, wobei ein thermisch zersetzbarer Trägerkörper beschichtet und von einem Giessmetall hintergossen wird.

Ein ähnliches Verfahren ist aus der FR-PS 782169 bekannt. Diese Anmeldung beschreibt ein Verfahren bei dem ein Kern verwendet wird, um eine auf diesem Kern aufgetragene Beschichtung auf ein Gussstück zu übertragen.

Die Beschichtung besteht jedoch aus einer zuerst auf den Kern aufgebrachten, 0,5 bis 1 mm dicken Schicht aus rostfreiem Stahl, etc., die mit einer zweiten Schicht aus feuerfestem Material gleicher Dicke überdeckt wird und die nachher zwischen Stahlschicht und Gusskörper zu liegen kommt. Die Beschichtung wird im Plasmaspritzverfahren aufgebracht.

Ausgehend von diesem Stand der Technik ist es Aufgabe der vorliegenden Erfindung, ein Verfahren zur Herstellung eines innenbeschichteten Gusshohlkörpers oder ähnlicher Verbundteile vorzuschlagen, bei dem die Beschichtung auf einfache und wirtschaftliche Art und Weise erfolgen kann, und das eine gute Haftverbindung zwischen Beschichtungsmaterial und Gussmasse gewährleistet.

Diese Aufgabe wird erfindungsgemäss durch die Merkmale des kennzeichnenden Teiles des Anspruches i gelöst.

Weitere vorteilhafte Ausgestaltungen gehen aus den abhängigen Ansprüchen hervor.

Anhand der beigelegten Figur wird das erfindungsgemässe Verfahren näher erläutert.

Die Figur veranschaulicht die einzelnen Stufen des Herstellungsvorganges, ausgehend von einem Positiv-Trägerkern 1. Dieser Trägerkern ist ein organisch gebundener Sandkern und besteht aus Cold-Box-Sand, oder aus Croning- oder Hot-Box-Sanden oder aus selbsthärtenden Mischungen. Besonders vorteilhaft sind Kerne mit leichtem Zerfall. In einer ersten Stufe wird der Trägerkern 1 durch Versiegeln mit einem organischen Lack beschichtet. Auf diese Weise kann nach erfolgtem Abguss eine besonders feine Innenwand der Keremikzene erreicht werden, In einem nächstem Verfahrensschritt wird eine Schicht 2 aus einem Schlicker aufgetragen. Der verwendete Schlicker ist tixotrop und zeigt bei Temperaturen bis mindestens 1400°C keine Veränderung, d.h., er ist feuerfest und thermoschockbeständig. Diese Beschichtung könnte unter Ausnützung der tixotropen Eigenschaften durch Tauchen aufgebracht werden. Ein Auftragen mittels Pinseln, oderSprühen etc. ist auch möglich.

Die Schlickerschicht 2 wird mit einem körnigen feuerfesten Material (3) vorzugsweise mit niedriger thermischer Ausdehnung besandet. Die Körnung des Besandungsmittels dient zur Erzielung einer bestimmten gewünschten Schichtdicke einerseits, und - ähnlich wie bei Beton - einer hohen Festigkeit andererseits. Die Zusammensetzung des Schlickers und der Besandung kann so gewählt werden, dass Beschichtungen beliebiger Dicke hergestellt werden können, und dass diese der Ausdehnung des Gussstückes bei Betriebstemperaturen entsprechen.

Schlickerauftrag und Besandung können nach Zwischentrocknung wiederholt werden, wobei auf den erneut aufgebrachten Schlicker (4) Material (5) aufgebracht wird.

Die Beschichtung wird auf den Kern aufgetrocknet und zwar bei einer Temperatur zwischen 200 bis 300°C. Danach kann das Umgiessen des beschichteten Trägerkernes erfolgen, wobei auf der körnigen Rückseite eine feste mechanische Verzahnung zwischen Giessmetall (6) und feuerfestem Material (Keramik) entsteht.

Beim Giessen wurden bei den durchgeführten Versuchen keine Gasentwicklungsprobleme festgestellt, obwohl die Keramikummantelung der Kerne bei nur 200 bis 230°C aufgetrocknet wurde.

Es wurden, ebenfalls mit Erfolg, Teststücke abgegossen, bei denen als Trägermaterial ein Schaumstoff - Polystyrol - Körper verwendet wurde. Kernsandträgerkörper haben allerdings den Vorteil höherer Festigkeit und sind für den beim Umgiessen stattfindenden Verbundvorgang und den keramischen Rand der Keramikpartie als Stützkörper besser prädestiniert.

Das beschriebene Verfahren kann mit Vorteil für die Innenbeschichtung von Auspuffkrümmern und anderen thermisch hoch beanspruchten Teilen für Automobile verwendet werden, sowie für die Beschichtung beliebiger Gussstücke mit verschleissfesten Massen. Die Herstellung von Metall-Keramik-Verbundguss mit korrosionsbeständigen Massen ist auch möglich.

## Patentansprüche

1. Verfahren zur Herstellung eines Verbundkörpers aus Metall-Keramik-Verbundguss, wobei ein thermisch zersetzbarer Trägerkörper (1) beschichtet und von einem Giessmetall (6) hintergossen wird, dadurch gekennzeichnet, dass die Oberfläche des Trägerkörpers (1) mit einem feuerfesten Schlicker (2) beschichtet und mit einem körnigen feuerfesten Material (3) besandet und getrocknet wird, dass nach der Umgiessung des Trägerkörpers (2) mit dem Giessmetall (6), zwischen diesem und dem körnigen Material eine mechanische Verzahnung entsteht.

2. Verfahren nach Anspruch 1, dadurch gekennzeichnet, dass ein tixotroper Schlicker (2) verwendet wird, dessen Material bis zu Temperaturen von mindestens 1400°C feuerfest ist.

3. Verfahren nach Anspruch 2, dadurch gekennzeichnet, dass der Schlicker (2) thermoschockbeständig ist.

4. Verfahren nach Anspruch 1, dadurch gekennzeichnet, dass die Körnung des feuerfesten Besandungs-Materials (3) variiert wird.

5. Verfahren nach Anspruch 1, dadurch gekennzeichnet, dass der Schlicker (2) durch Tauchen, Pinseln oder Sprühen aufgebracht wird.

6. Verfahren nach Anspruch 1, dadurch gekennzeichnet, dass die Beschichtung auf dem Trägerkörper (1) bei Temperaturen zwischen 200 bis 300°C getrocknet und durch den Giessvorgang keramisch gebrannt wird.

7. Verfahren nach Anspruch 1, dadurch gekennzeichnet, dass als Trägerkörper (1) geformte Kerne aus Cold-Box-Sand, aus Croning- oder Hot-Box-Sanden, oder aus selbsthärtenden Mischungen verwendet werden.

8. Verfahren nach Anspruch 1, dadurch gekennzeichnet, dass als Trägerkörper ein Kunststoff, z.B. Polystyrol-Schaumstoff verwendet wird.

9. Verfahren nach den Ansprüchen 1, 7 und 8, dadurch gekennzeichnet, dass Giesserei-Sand-Trägerkörper mit leichtem Zerfall verwendet werden.

10. Verfahren nach den Ansprüchen 1, 7,8 und 9, dadurch gekennzeichnet, dass die Oberfläche der Trägerkörper versiegelt wird.

11. Verfahren nach den Ansprüchen 1 bis 10, dadurch gekennzeichnet, dass die Zusammensetzung des Schlickers (2) und der Besandung (3) in Abhängigkeit von der gewünschten Schichtdicke gewählt werden.

## Claims

1. Process for the production of a composite member for a metal-ceramic composite casting, a thermally decomposable support member (1) being coated and backed by a casting metal (6), characterized in that the surface of the support body (1) is coated with a refractory slip (2) and is sanded and dried with a granular refractory material (3) and that after casting the casting metal (6) around the support member (2) a mechanical tooth system is formed between said metal and the granular material.

2. Process according to claim 1, characterized in that a thixotropic slip (2) is used, whose material is refractory up to temperatures of at least 1400°C.

3. Process according to claim 2, characterized in that the slip (2) is resistant to thermal shocks.

4. Process according to claim 1, characterized in that the grain coarseness of the refractory sanding material (3) is varied.

5. Process according to claim 1, characterized in that the slip (2) is applied by dipping, brushing on or spraying.

6. Process according to claim 1, characterized in that the coating on the support member is dried at temperatures between 200 and 300°C and ceramically fired by the casting process.

7. Process according to claim 1, characterized in that shaped cores of cold-box sand, croning or hot-box sands, or self-hardening mixtures are used as the support member (1).

8. Process according to claim 1, characterized in that a plastic, e.g. polystyrene foam is used as the support member.

9. Process according to claims 1, 7 and 8, characterized in that easily disintegrating foundry sand support members are used.

10. Process according to claims 1, 7, 8 and 9, characterized in that the surface of the support member is sealed.

11. Process according to claims 1 to 10, characterized in that the composition of the slip (2) and the sand (3) is chosen as a function of the desired coating thickness.

## Revendications

1. Procédé de fabrication d'un corps composite métal-céramique dans lequel, sur un élément support (1) thermiquement décomposable, on rapporte un revêtement que l'on double en y coulant un métal fondu (6), caractérisé en ce que l'on revêt la surface supérieure de l'élément support (1) d'une barbotine réfractaire (2), qu'on le sable avec un matériau réfractaire granulé (3) et que l'on sèche; et en ce qu'après que l'on a coulé le métal fondu (6) autour de l'élément support (1), il apparaît entre celui-ci et le matériau granulé une sorte d'engrènement mécanique.

2. Procédé selon la revendication 1, caractérisé en ce que l'on emploie une barbotine tixotrope (2) dont le matériau est réfractaire jusqu'à des températures d'au moins 1400°C.

3. Procédé selon la revendication 2, caractérisé en ce que la barbotine (2) est résistante aux chocs thermiques.

4. Procédé selon la revendication 1, caractérisé en ce que l'on fait varier la granulométrie du matériau réfractaire de sablage (3).

5. Procédé selon la revendication 1, caractérisé en ce que l'on rapporte la barbotine (2) par plongée, au moyen de pinceaux ou par projection.

6. Procédé selon la revendication 1, caractérisé en ce que l'on sèche le revêtement sur l'élément support, à des températures comprises entre 200 et 300°C et en ce que le processus de coulée le brûle pour en faire une céramique.

7. Procédé selon la revendication 1, caractérisé en ce que comme élément support (1) on utilise des noyaux de sable pour le procédé à boîte à noyau froide (cold-box) ou de sable pour le procédé Croning ou procédé à boîte à noyau chauffée (hot-box) ou de mélanges auto-durcisseurs.

8. Procédé selon la revendication 1, caractérisé en ce que l'on emploie comme élément support un plastique, par exemple une mousse de polystyrène.

9. Procédé selon les revendicatios 1, 7 et 8, caractérisé en ce que l'on emploie des éléments supports en sable de fonderie à décomposition facile.

10. Procédé selon les revendications 1, 7, 8 et 9, caractérisé en ce que l'on vitrifie la surface des éléments supports.

11. Procédé selon les revendications 1 à 10, caractérisé en ce que l'on choisit la composition de la barbotine (2) et du revêtement (3) en fonction de l'épaisseur de couche désirée.
